# EUROPÄISCHE PATENTSCHRIFT

(11) **EP 2 917 383 B1**
(45) Veröffentlichungstag und Bekanntmachung des Hinweises auf die Patenterteilung: **21.09.2016**
(21) Anmeldenummer: 13788983.8
(22) Anmeldetag: 08.11.2013
(51) Int. Cl.: C23C 22/34, C23C 22/36, C23C 22/83, B05D 7/16, C09D 5/08, B21D 22/20, B21D 51/26, C23C 22/73

(54) **DOSENVORBEHANDLUNG ZUR VERBESSERTEN LACKHAFTUNG**
CAN PRETREATMENT FOR IMPROVED COAT ADHESION
PRÉTRAITEMENT DE BOÎTES POUR UNE MEILLEURE ADHÉRENCE DE VERNIS

(30) Priorität: 08.11.2012 DE 102012220384
(43) Veröffentlichungstag der Anmeldung: 16.09.2015
(73) Patentinhaber: Henkel AG & Co. KGaA, 40589 Düsseldorf (DE)
(72) Erfinder: RIESOP, Jörg, 50171 Kerpen (DE)
(86) Internationale Anmeldenummer: PCT/EP2013/073324
(87) Internationale Veröffentlichungsnummer: WO 2014/072443

(56) Entgegenhaltungen:
- EP-A2- 1 642 939
- WO-A1-00/71626
- WO-A1-2007/113141
- WO-A1-2008/070040
- US-A1- 2009 297 843
- US-B1- 6 802 913

## Beschreibung

Die vorliegende Erfindung betrifft die Verwendung einer wässrigen Zusammensetzung zur Vorbehandlung von Dosenblechen in deren Verlauf eine anorganisch-organische Konversionsschicht ausgebildet wird, die als solche ein hervorragendes Gleitverhalten der ausgeformten Dosenbleche bewirkt und zudem einen hervorragenden Haftgrund für eine nachfolgende Lackierung bietet. Die Erfindung umfasst dabei ein Verfahren, bei dem das zum halboffenen Dosenzylinder tiefgezogene Dosenblech vor weiteren Umformprozessen mit einer sauren wässrigen Zusammensetzung in Kontakt gebracht wird, die wasserlösliche anorganische Verbindungen der Elemente Zr, Ti, Si, Hf oder Ce, wasserlösliche Polymere mit Carboxyl-Gruppen oder Hydroxyl-Gruppen sowie einen dispergierten Wachs enthält. Es können sowohl die Außen- als auch Innenflächen metallischer Dosenzylinders im erfindungsgemäßen Verfahren vorbehandelt werden. Ferner betrifft die Erfindung eine im Vorbehandlungsverfahren besonders geeignete saure wässrige Zusammensetzung enthaltend wasserlösliche Polymere ausgewählt aus Kondensationsprodukten von Glycoluril und Aldehyden. Des Weiteren wird ein Herstellverfahren für Dosenzylinder umfassend die erfindungsgemäße Vorbehandlung beschrieben.

Dosen aus verzinntem Stahl (Weißblech) sowie aus Aluminium (bzw. aus Aluminiumlegierungen, die im Folgenden der Einfachheit wegen unter "Aluminium" zusammengefasst werden) und aus Stahl sind zum Aufbewahren von Lebensmitteln und insbesondere von Getränken weit verbreitet. Im Prozess der Dosenherstellung werden diese nach dem Tiefziehen des Dosenblechs zum Dosenzylinder üblicherweise entfettet, gewaschen und üblicherweise korrosionsschützend vorbehandelt, wozu beispielsweise saure oder alkalische Reiniger und Passivierungslösungen kommerziell erhältlich sind. Zumindest die Reinigerlösungen müssen ein ausreichendes Lösevermögen für die betreffenden Metalle aufweisen, um Metallabrieb aus den Dosen wirkungsvoll zu entfernen. Durch den reinigenden Beizangriff wird die Dosenoberfläche üblicherweise bereits soweit aufgeraut, dass auch bei nachfolgender korrosionsschützender Vorbehandlung mittels Passivierungslösungen eine gewisse Oberflächenrauigkeit bestehen bleibt. Diese Rauigkeit der äußeren Mantelfläche der zylindrischen Dosen bedingt, dass die Reibung zwischen sich berührenden Dosen und zwischen Dosen und Vorrichtungen zur Aufnahme und weiteren Umformung der Dosenzylinder erhöht wird. Diese Reibung verursacht bei der Übergabe der Dosen von einem zum nächsten Fertigungsschritt regelmäßig Einbußen an Transport- und Prozessgeschwindigkeit, beispielsweise durch Ausfallzeiten besonders an Stellen, wo sich durch Vereinzelung der Dosen ein Dosenrückstau bildet, oder durch Verlangsamung der Aufnahme- und Umformprozesse von Dosenzylindern in den nachfolgenden Prozessschritten bis zur Fertigstellung der Getränkedose. Da sich hierdurch die Kapazität der Produktionsanlage verringert, ist man bestrebt, die Dosenoberflächen so zu konditionieren, dass die Reibung zwischen sich berührenden Dosen möglichst gering wird. Zu diesem Zweck werden die Dosenzylinder mit einer reibungsvermindernden Beschichtung versehen, die üblicherweise in einer der korrosionsschützenden Vorbehandlung nachfolgenden konditionierenden Spüle aufgebracht wird. In diesem Spülschritt wird der Dosenzylinder mit einer zumeist wässrigen Lösung spezieller Tenside und/oder organischer Substanzen benetzt, die die Gleiteigenschaften der Metalloberfläche erhöhen. Derartige Substanzen werden im Stand der Technik der Dosenherstellung als "Mobility Enhancer" bezeichnet. Die Vorbehandlung der zum Dosenzylinder tiefgezogenen Dosenbleche umfasst daher üblicherweise mehrere nasschemische Behandlungsschritte, so dass neben der Entfettung bzw. Reinigung und der korrosionsschützenden Vorbehandlung auch eine Oberflächenkonditionierung der äußeren Mantelfläche der Dosenzylinder mittels einer Spüle enthaltend "Mobility Enhancer" durchgeführt wird.

Das Aufbringen einer reibungsvermindernden Schicht darf jedoch nicht dazu führen, dass die Haftung von zum Korrosionsschutz und/oder aus dekorativen Gründen aufgebrachten Lackierungen, Beschriftungen oder sonstigen Beschichtungen leidet. Insbesondere beim Einziehen ("Necking") und dem anschließenden Ausformen des Zylinderrands zum Bördel darf es zu keiner Beschädigung der Lackierung aufgrund mangelnder Lackhaftung kommen. Gerade bei diesem Umformprozess werden jedoch häufig Lackabplatzungen beobachtet, so dass derart beschädigte Dosenzylinder aussortiert werden müssen.

Die US 4,859,351 beschreibt eine solche Oberflächenkonditionierung von metallischen Dosen zur Reduktion des Reibungswiderstandes enthaltend wasserlösliche organische ethoxylierte Phosphatester, Alkohole und/oder Fettsäuren, die sich durch ihre Kompatibilität mit einer nachfolgenden Lackierung auszeichnen. Aus der US 6,040,280 geht ebenfalls eine Oberflächenkonditionierung auf Basis ethoxylierter Fettsäurester und Polyoxyalkylenether für Aluminiumdosen hervor, die sich nicht nachteilig auf die nachfolgende Lackierung auswirkt und unmittelbar einer chromhaltigen Konversionbehandlung nachfolgt.

Weiterhin muss bei der Oberflächenbehandlung und Beschichtung der Dosenzylinder gewährleistet werden, dass die je nach Füllgut der Dosen unterschiedlichen Anforderungen hinsichtlich Korrosionsbeständigkeit erfüllt werden. Dabei sollen nur solche Wirkstoffe zum Einsatz kommen, die allgemein ökologisch und insbesondere lebensmitteltechnisch unbedenklich sind. Dies betrifft die Auswahl der Aktivkomponenten in der Oberflächenbehandlung gleichermaßen wie die Auswahl des Bindemittels bei der Außen- und Innenlackierung der Dosenzylinder und dies unabhängig davon, ob technisch nur die Behandlung der äußeren Dosenflächen vorgesehen ist, da aus produktionsökonomischen Gründen häufig im Sprühverfahren gearbeitet wird, bei dem ein gewisser Materialumgriff in das Innere des Dosenzylinders nicht ganz vermieden werden kann.

Im Stand der Technik sind verschiedene chromfreie Verfahren zur korrosionsschützenden Vorbehandlung von metallischen Dosen bekannt, die in der Regel anorganische Säuren, insbesondere Phosphorsäure, Flusssäure oder sonstige Quellen für Fluorid und/oder komplexe Fluoride einsetzen und die mit oder ohne zusätzlicher Verwendung organischer Polymere arbeiten.

Beispielsweise beschreibt die US-A-4,992,116 eine wässrige saure Behandlungslösung, die Phosphat, eine Fluorosäure von Zr, Ti, Hf oder Si sowie eine Polyphenolverbindung enthält, die ein Mannich-Addukt eines substituierten Amins an ein Polyalkylenphenol oder ein Tannin darstellt. Die WO 2007-A-113141 offenbart ein Verfahren zur Oberflächenbehandlung von Metallblechen oder von umgeformten Metallblechen aus Aluminium mit einer wässrigen Zusammensetzung, die Phosphat, Komplexfluoride von Zr, Ti, Hf sowie wahlweise eine andere Komponente enthält.

Die EP-B-8942 offenbart Behandlungslösungen, vorzugsweise für Alulminiumdosen, enthaltend a) 0,5 bis 10 g/l Polyacrylsäure oder eines Esters hiervon und b) 0,2 bis 8 g/l mindestens einer der Verbindungen Hexafluorozirkonsäure, Hexafluorotitansäure oder Hexafluorokieselsäure.

Die Aufgabe der vorliegenden Erfindung besteht nun darin, ein Verfahren zur Oberflächenbehandlung von Metalldosen zur Verfügung zu stellen, das einerseits ein verbessertes Leistungsspektrum hinsichtlich der zuvor genannten unterschiedlichen Anforderungen aufweist und andererseits in möglichst wenigen Prozessschritten eine entsprechende Konditionierung der Dosenzylinder ermöglicht. Insbesondere soll das Gleit- und Umformverhalten der zum Dosenzylinder tiefgezogenen Dosenbleche weiter verbessert werden und gleichzeitig ein hervorragender korrosionsschützender Haftgrund für eine Schutzlackierung bereitgestellt werden.

Diese Aufgabe wird gelöst durch ein Verfahren zur Oberflächenbehandlung eines aus Aluminiumblech tiefgezogenen einseitig offenen Dosenzylinders, bei dem zumindest die äußere Mantelfläche des Dosenzylinders mit einer sauren wässrigen Zusammensetzung in Kontakt gebracht wird, die
a) 0,001-1g/l zumindest eine wasserlösliche Verbindungen der Elemente Zr, Ti, Si, Hf und/oder Ce, bezogen auf die Gesamtheit der vorgenannten Elemente,
b) 0,1-50g/l zumindest ein wasserlösliches organisches Harz, das zumindest Carboxyl-Gruppen oder Hydroxyl-Gruppen aufweist, wobei die Summe aus Säurezahl und/oder Hydroxylzahl des jeweiligen Harzes zumindest 50 mg KOH/g beträgt und
c) 0,1-10g/l zumindest einen dispergierten Wachs enthält.

Eine anorganische Verbindung ist wasserlöslich im Sinne der vorliegenden Erfindung, wenn bei einer Temperatur von 20 °C 50 g der anorganischen Verbindung in einem Kilogramm Wasser mit einem pH-Wert von 3 gelöst werden können, ohne dass sich ein unlöslicher Bodenkörper in der wässrigen Phase ausbildet.

Ein organisches Polymer ist wasserlöslich im Sinne der vorliegenden Erfindung, wenn bei einer Temperatur von 20 °C 10 g des Polymers in einem Kilogramm Wasser mit einem pH-Wert von 3 gelöst werden können und weiterhin eine klare Lösung vorliegt. Eine klare Lösung liegt vor, wenn der Trübungswert (NTU) gemessen nach DIN ISO 7027 bei einer Wellenlänge von 860 nm im Streulichtverfahren bei einer Temperatur der Lösung von 20 °C unterhalb eines Werts von 50 liegt.

Die Säurezahl ist erfindungsgemäß eine experimentell zu bestimmende Messgröße, die ein Maß für die Anzahl der freien Säuregruppen im Polymer oder in einer Polymerenmischung ist. Die Säurezahl wird bestimmt, indem eine eingewogene Menge des Polymers oder der Polymerenmischung in einem Lösemittelgemisch aus Methanol und destilliertem Wasser im Volumenverhältnis 3 : 1 gelöst und anschließend mit 0,05 mol/l KOH in Methanol potentiometrisch titriert wird. Die potentiometrische Messung erfolgt mit einer Einstabmesskette (LL-Solvotrode® der Fa. Metrohm; Bezugselektrolyt: 0,4 mol/l Tetraethylammoniumbromid in Ethylenglykol). Die Säurezahl entspricht dabei der hinzugesetzten Menge an KOH pro Gramm Polymer bzw. Polymerenmischung im Wendepunkt der potentiometrischen Titrationskurve.

Analog gilt erfindungsgemäß, dass die Hydroxylzahl als Maß für die Anzahl an freien Hydroxylgruppen im Polymer oder in einer Polymerenmischung experimentell durch potentiometrische Titration bestimmt werden kann. Hierfür wird eine eingewogene Menge des Polymers oder der Polymerenmischung in einer Reaktionslösung von 0,1 mol/l Phtalsäureanhydrid in Pyridin bei 130 °C für 45 Minuten erwärmt und zunächst mit dem 1,5 fachen Volumen der Reaktionslösung an Pyridin und anschließend mit dem 1,5 fachen Volumen der Reaktionslösung an entionisiertem Wasser (κ < 1 µScm⁻¹) versetzt. Die freigesetzte Menge an Phtalsäure wird in diesem Gemisch mittels 1 M Natronlauge titriert. Die potentiometrische Messung erfolgt mit einer Einstabmesskette (LL-Solvotrode® der Fa. Metrohm; Bezugselektrolyt: 0,4 mol/l Tetraethylammoniumbromid in Ethylenglykol). Die Hydroxylzahl entspricht dabei der hinzugesetzten Menge an NaOH pro Gramm Polymer bzw. Polymerenmischung im Wendepunkt der potentiometrischen Titrationskurve.

Unter einem Wachs werden im Sinne der vorliegenden Erfindung organische Stoffe bezeichnet, die bei 20 °C knetbar, fest bis brüchig hart sind, eine grobe bis feinkristalline Struktur aufweisen, farblich durchscheinend bis opak, aber nicht glasartig sind, über 40 °C ohne Zersetzung schmelzen, wenig oberhalb des Schmelzpunktes leicht flüssig (wenig viskos) sind, eine stark temperaturabhängige Konsistenz und Löslichkeit aufweisen sowie unter leichtem Druck polierbar ist. Ist mehr als eine der oben aufgeführten Eigenschaften nicht erfüllt, ist der organische Stoff kein Wachs.

Das erfindungsgemäße Verfahren bewirkt zunächst einen guten Korrosionsschutz der Außenflächen des Dosenzylinders und darüber hinaus aufgrund der gemischt organisch-anorganischen Konversionsschicht eine gute Lackhaftung, die durch den Wachsanteil überraschenderweise nicht gemindert wird. Das Wachs bleibt zudem sehr gut auf den Außenflächen haften und wird durch nachfolgende Spülschritte nicht entfernt. Die gute Anhaftung der Wachse wiederum erhöht die Mobilität der Dosenzylinder in der industriellen Dosenfertigung, insbesondere im Auslauf einzelner Fertigungsschritte, da die Reibung sich berührender Mantelflächen der Dosenzylinder deutlich herabgesetzt wird, so dass hohe Transport- und damit auch die Produktionsgeschwindigkeiten gewährleistet werden können. Darüberhinaus weisen erfindungsgemäß vorbehandelte und mit einem Schutzlack versehene Dosenzylinder ein hervorragendes Umformverhalten auf, wobei Lackabplatzungen bei der Verjüngung ("Necking") am offenen Randbereich des Dosenzylinders und der Ausformung desselben zum Bördel weniger häufig und in weitaus geringerem Ausmaße auftreten.

Insbesondere vorteilhaft ist das erfindungsgemäße Verfahren daher für das Umformen im Randbereich am offenen Ende des Dosenzylinders, wobei jede solche Umformung umfasst wird, die unmittelbar notwendig für die Herstellung einer Verbindung des Dosenzylinders mit einer Verschlusskappe ist, beispielsweise das Einziehen des offenen Ende des Dosenzylinders zur Verjüngung des Durchmessers des Dosenzylinders im Randbereich ("Necking") und/oder das Ausformen des Dosenzylinders zum Bördel.

Erfindungsgemäß sind Verfahren, bei denen der Gehalt an wasserlöslichen anorganischen Verbindungen der Elemente Zr, Ti, Si, Hf und/oder Ce gemäß Komponente a) in der sauren wässrigen Zusammensetzung im Bereich von 0,01-1 g/l bezogen auf die Gesamtheit der vorgenannten Elemente liegt, wobei der Anteil an wasserlöslichen anorganischen Verbindungen der Elemente Zr und/oder Ti zumindest 0,01 g/l, besonders bevorzugt zumindest 0,02 g/l bezogen auf die Gesamtheit der Elemente Zr und Ti beträgt.

Weiterhin ist in diesem Zusammenhang bevorzugt, dass die wasserlöslichen Verbindungen gemäß Komponente a) der sauren wässrigen Zusammensetzung im erfindungsgemäßen Verfahren ausgewählt sind aus Fluorokomplexen der Elemente Zr, Ti und/oder Si, besonders bevorzugt aus Fluorokomplexen der Elemente Zr und/oder Ti.

Als Fluorokomplexe im Sinne der vorliegenden Erfindung werden Komplexe mit dem entsprechenden zuvor genannten metallischen oder halbmetallischen Elementen verstanden, die zumindest ein Fluoratom als Liganden aufweisen und in wässriger Lösung als Anionen vorliegen.

Der Anteil der im erfindungsgemäßen Verfahren einzusetzenden organischen Harze gemäß Komponente b) liegt in der sauren wässrigen Zusammensetzung im Bereich von 0,1-50 g/l, besonders bevorzugt im Bereich von 0,5-10 g/l.

Der im erfindungsgemäßen Verfahren zu verwendende wasserlösliche organische Harz gemäß Komponente b) der sauren wässrigen Zusammensetzung ist vorzugsweise ausgewählt ist aus Polymeren oder Copolymeren auf Basis von Vinylethern, Vinylakoholen, (Meth)acrylsäure, Maleinsäure oder Fumarsäure, aus Hydroxylgruppen enthaltenden Polyestern sowie aus Kondensationsprodukten von Glycoluril oder Melamin mit Aldehyden, besonders bevorzugt sind organische Harze die Kondensationsprodukte von Glycoluril oder Melamin mit Aldehyden darstellen, insbesondere Kondensationsprodukte von Glycoluril mit Aldehyden mit einer Hydroxylzahl von vorzugsweise zumindest 50 mg KOH/g. Der Alkylierungsgrad der Kondensationsprodukte von Glycoluril oder Melamin mit Aldehyden liegt dabei vorzugsweise unterhalb von 20 %, besonders bevorzugt unterhalb von 10 %. Für die zuvorgenannten Kondensationsprodukte gilt, dass primäre Aldehyde bevorzugt sind, insbesondere Acetaldehyd und Formaldehyd.

Der im erfindungsgemäßen Verfahren eingesetzte Wachs ist vorzugsweise ausgewählt aus synthetischen Wachsen, besonders bevorzugt aus oxidierten Polyalkylenwachsen, insbesondere bevorzugt aus oxidierten Polyethylenwachsen. Um hinreichende Gleiteigenschaften der äußeren Mantelflächen des Dosenzylinders bei Kontakt mit anderen Dosen oder mit Aufnahmewerkzeugen in der Dosenherstellung zu gewährleisten, ist der Gehalt an Wachsen in der sauren wässrigen Zusammensetzung zumindest 0,1 g/l, besonders bevorzugt zumindest 1 g/l, so dass sichergestellt ist, dass eine ausreichende Menge des Wachses auf die Außenflächen des Dosenzylinders aufziehen kann. Aus Gründen der Wirtschaftlichkeit des erfindungsgemäßen Verfahrens ist der Anteil an Wachsen in der sauren wässrigen Zusammensetzung nicht größer als 10 g/I.

Weiterhin ist es bevorzugt, dass die saure wässrige Zusammensetzung im erfindungsgemäßen Verfahren zusätzlich Phosphat-Ionen, vorzugsweise in einer Menge von zumindest 0,1 g/l enthält. Die Verwendung von Phosphaten verbessert die Korrosionsschutzeigenschaften der gemischt organisch-anorganischen Konversionsschicht. Der Anteil an Phosphat-Ionen überschreitet aus Gründen der Wirtschaftlichkeit des Verfahrens und zur Vermeidung von Phosphatschlämmen vorzugsweise nicht 10 g/l.

Der pH-Wert der sauren wässrigen Zusammensetzung ist im erfindungsgemäßen Verfahren vorzugsweise nicht kleiner als 2, besonders bevorzugt nicht kleiner als 3, und vorzugsweise nicht größer als 6, besonders bevorzugt nicht größer als 5.

Im erfindungsgemäßen Verfahren erfolgt vorzugsweise unmittelbar nach dem In-Kontakt-bringen mit der sauren wässrigen Zusammensetzung ein Spülschritt, um überschüssige Aktivkomponenten der sauren wässrigen Zusammensetzung, die nicht in die gemischt organisch-anorganische Konversionsschicht eingebaut sind oder ihr fest anhaften zu entfernen.

Ein Spülschritt im Sinne der vorliegenden Erfindung dient, sofern nichts anderes bestimmt ist, ausschließlich der Entfernung eines auf der Dosenoberfläche anhaftenden Nassflms enthaltend die Aktivkomponenten aus einem vorherigen nasschemischen Behandlungsschritt. Ein Spülschritt wird daher vorzugsweise mit Wasser durchgeführt, wobei das Spülwasser vorzugsweise einen Trocknungsrückstand von weniger als 1 g/l, besonders bevorzugt von weniger als 100 ppm, insbesondere bevorzugt von weniger als 10 ppm aufweist.

Im erfindungsgemäßen Verfahren folgen üblicherweise weitere nasschemische Behandlungsschritte, die letztendlich die Beschichtung des Dosenzylinders mit einem Dosenlack umfassen. Bei der Aufbringung des Dosenlackes wird bei der Dosenfertigung zwischen Innen- und Außenlacken unterschieden. Das erfindungsgemäße Verfahren stellt dabei eine geeignete lackhaftungsvermittelnde und korrosionsschützende Vorbehandlung für die Aufbringung sowohl von Außen- als Innenlacken dar.

In einem bevorzugten erfindungsgemäßen Verfahren wird daher zumindest die äußere Mantelfläche des einseitig offenen Dosenzylinders nach dem In-Kontakt-bringen mit der sauren wässrigen Zusammensetzung und ggf. nach einem unmittelbar nachfolgenden Spülschritt mit einem Schutzlack versehen.

Da Doseninnenlacke häufig in Kontakt mit Lebensmitteln stehen, werden an die Beschichtung der Doseninnenflächen besondere Anforderungen gestellt. Im Stand der Technik findet beispielsweise eine Abkehr von der Verwendung von Bisphenol A basierten Epoxidharzen als Doseninnenlack statt. So laufen verschiedene nationale Gesetzgebungsinitiativen, unter anderem veranlasst durch die EU-Direktive 2002/72/EU, zur Festlegung von Höchstgrenzen für die Migration von Bisphenol A aus Umverpackungen in Lebensmittel. Da bei der Lackauftragung auf den Dosenaußenflächen ein Umgriff des meist aufgesprühten Lackes in das Doseninnere verfahrenstechnisch nicht vollständig vermieden werden kann, werden auch für die Lackierung im Außenbereich der Dose lebensmittelgeeignete Lacke bevorzugt eingesetzt. Es hat sich nun herausgestellt, dass das erfindungsgemäße Verfahren insbesondere auch für solche Schutzlacke geeignet ist, deren Bindemittel auf Acrylatharzen und Polyesterharzen basieren.

In einem bevorzugten erfindungsgemäßen Verfahren zur Oberflächenbehandlung tiefgezogener Dosenzylinder wird daher zumindest die äußere Mantelfläche des einseitig offenen Dosenzylinders mit solchen Schutzlacken versehen, deren Bindemittel ausgewählt sind aus Acrylatharzen und/oder Polyesterharzen, wobei die Acrylatharze vorzugsweise aus Copolymeren von Alkenen, insbesondere Ethen, Propen, 1 Buten, 2 Buten, Isobuten, 1,3-Butadien und/oder 2-Methylbuta-1,3-dien, und α,β-ungesättigten Carbonsäuren, insbesondere Zimtsäure, Crotonsäure, Fumarsäure, Itaconsäure, Maleinsäure, Acrylsäure und/oder Methacrylsäure, bestehen.

Da im erfindungsgemäßen Verfahren ein sehr niedriger Gleitreibungskoeffizient auf den vorbehandelten äußeren Mantelflächen des Dosenzylinders resultiert, bedarf es keiner zusätzlichen Konditionierung der Dosenzylinder zur Verbesserung der Gleiteigenschaften, beispielsweise durch In-Kontakt-Bringen mit weiteren Flüssigkeiten enthaltend Mobility Enhancer, beispielsweise dispergierte Wachse. Ein bevorzugtes erfindungsgemäßes Verfahren zeichnet sich daher darin aus, dass nach dem In-Kontakt-Bringen des einseitig offenen Dosenzylinders mit der sauren wässrigen Zusammensetzung und vor dem Aufbringen des Schutzlackes keine weiteren nasschemischen Vorbehandlungsschritte erfolgen, die keine Spülschritte sind.

Das In-Kontakt-Bringen der sauren wässrigen Zusammensetzungen mit den äußeren Mantelflächen der Dosenzylinder sowie die Aufbringung des Schutzlackes erfolgt in erfindungsgemäßen Verfahren vorzugsweise durch Aufsprühen, beispielsweise im Airless-Verfahren.
Beim sogenannten Airless-Verfahren werden die jeweiligen Flüssigkeiten luftlos zerstäubt und so auf die Materialoberfläche aufgetragen. Bei diesen Sprühverfahren wird eine vorgegebene Menge der Flüssigkeit, während die Dose zur Ausbildung eines homogenen Nassfilms um ihre eigene Längsachse rotiert, mittels Sprühpistolen aufgebracht.

Nach dem Aufbringen des Nassfilms zur Beschichtung mit einem Schutzlackes werden die derart behandelten einseitig offenen Dosenzylinder vorzugsweise bei Temperaturen im Bereich von 120 °C bis 200 °C (Objekttemperatur) zu einem Lackfilm ausgehärtet.

Die in einem derartigen erfindungsgemäßen Verfahren nasschemisch vorbehandelten und mit einem Schutzlack versehenen, einseitig offenen Dosenzylinder werden im weiteren Verlauf der Dosenherstellung üblicherweise im einseitig offenen Randbereich umgeformt, dabei insbesondere zur Verjüngung des Durchmessers des Dosenzylinders im Randbereich eingezogen ("Necking") und zum Bördel ausgeformt.
Das aufgrund des erfindungsgemäßen Verfahrens neben dem Korrosionsschutz, der Lackhaftung und dem niedrigen Gleitwert vermittelte verbesserte Umformverhalten der Dosenzylinder wird demnach nur dann technisch genutzt, wenn der zuvor genannte Umformprozess sich der nasschemischen Vorbehandlung gemäß dem erfindungsgemäßen Verfahren anschließt.
Das erfindungsgemäße Verfahren zur Oberflächenbehandlung ist daher vorzugsweise dadurch gekennzeichnet, dass das In-Kontakt-Bringen mit der sauren wässrigen Zusammensetzung sowie ein ggf. nachfolgender Schritt zur Aufbringung eines Schutzlackes nur auf solchen einseitig offenen Dosenzylindern erfolgt, die im einseitig offenen Randbereich nicht umgeformt sind, insbesondere dort weder zur Verjüngung des Durchmessers des Dosenzylinders eingezogen noch zum Bördel ausgeformt sind. Die im erfindungsgemäßen Verfahren zur Oberflächenbehandlung eingesetzten einseitig offenen Dosenzylinder sind vorzugsweise aus Weißblech, Stahlblech oder Aluminiumblech tiefgezogen.

Weiterhin umfasst die vorliegende Erfindung eine besonders geeignete saure wässrige Zusammensetzung zur nasschemischen Vorbehandlung im erfindungsgemäßen Verfahren zur Oberflächenbehandlung von einseitig offenen Dosenzylindern.

Eine solche erfindungsgemäße saure wässrige Zusammensetzung zur Oberflächenbehandlung metallischer Dosen besitzt einen pH-Wert im Bereich von 2 bis 5 und enthält
a) 0,005-0,5 Gew.-%, vorzugsweise 0,01-0,1 Gew.-%, an Fluorokomplexen der Elemente Zr, Ti und/oder Si,
b) 0,1-5 Gew.%, vorzugsweise 0,2-1 Gew.-%, an oxidierten Polyalkylenwachsen,
c) 0,05-3 Gew.-%, vorzugsweise 0,1-2 Gew.-%, an wasserlöslichen Harzen ausgewählt aus Kondensationsprodukten von Glycoluril mit Aldehyden, wobei das Kondensationsprodukt vorzugsweise eine Hydroxylzahl von zumindest 50 mg KOH/g aufweist und der Alkylierungsgrad des Kondensationsproduktes vorzugsweise kleiner als 20 % ist.

Für das Kondensationsprodukt sind primäre Aldehyde bevorzugt, insbesondere Acetaldehyd und Formaldehyd.

Die erfindungsgemäße saure wässrige Zusammensetzung enthält vorzugsweise weniger als 0,1 Gew.-% an organischen Polymeren aus der Gruppe der Epoxide, Urethane und Polyester, vorzugsweise weniger als 0,1 Gew.-% an solchen organischen Polymeren, die keine Kondensationsprodukte von Glycoluril mit Aldehyden darstellen.

Die vorliegende Erfindung betrifft ebenso ein Herstellverfahren für Dosenzylinder, bei dem
(A) eine Ronde eines Metallblechs zu einem einseitig offenen Dosenzylinder tiefgezogen wird;
(B) der einseitig offene Dosenzylinder nasschemisch vorbehandelt und anschließend
   - mit oder ohne dazwischenliegendem Spülschritt, jedoch vorzugsweise ohne weitere dazwischenliegende nasschemische Vorbehandlungsschritte, die keine Spülschritte sind - lackiert wird, wobei in der nasschemischen Vorbehandlung zumindest die äußere Mantelfläche des Dosenzylinders mit einer sauren wässrigen Zusammensetzung enthaltend
      a) zumindest eine wasserlösliche anorganische Verbindungen der Elemente Zr, Ti, Si, Hf und/oder Ce;
      b) zumindest ein wasserlösliches organisches Polymer, das zumindest Carboxyl-Gruppen oder Hydroxyl-Gruppen aufweist, wobei die Summe aus Säurezahl und/oder Hydroxylzahl zumindest 50 mg KOH/g beträgt; und
      c) zumindest einen dispergierten Wachs
      in Kontakt gebracht wird;
(C) der nasschemisch vorbehandelte und lackierte Dosenzylinder zur Verjüngung des Durchmessers des Dosenzylinders im einseitig offenen Randbereich eingezogen und/oder im einseitig offenen Randbereich zum Bördel ausgeformt wird.

Nach dem Tiefziehen der Ronde zum einseitig offenen Dosenzylinder erfolgt vorzugsweise ein Reinigungsschritt zur Entfernung von Metallbearbeitungsflüssigkeiten.

Für die im erfindungsgemäßen Herstellverfahren für Dosenzylinder verwendete nasschemische Vorbehandlung und die nachträgliche Lackierung mit einem Schutzlack gelten dieselben bevorzugten Ausführungsformen wie zuvor für das erfindungsgemäße Verfahren zur Oberflächenbehandlung beschrieben. Gleiches gilt für die Methoden zum In-Kontakt-Bringen der Zusammensetzungen in der Vorbehandlung und Lackierung der Dosenzylinder und die Materialauswahl der Metallbleche.

### Ausführungsbeispiele:

Als Basisrezeptur für die Vorbehandlung von Aluminiumdosen (EN AW-3104) wurde eine saure wässrige Behandlungslösung mit folgender Zusammensetzung verwendet:
50 ppm Zr aus H₂ZrF₆
40 ppm B aus Borsäure
80 ppm PO₄ aus Phosphorsäure
300 ppm NO₃ aus Salpetersäure
25 ppm freies Fluorid (gemessen mit ionenselektiver Elektrode)
pH-Wert 3,2

Erfindungsgemäße Zusammensetzungen zur Vorbehandlung enthielten zusätzlich ein organisches Polymer sowie einen emulgierten, nicht-ionogenen oxidierten Polyethylenwachs. Folgende organische Polymere wurden verwendet:
Org1: Tetramethylolglycoluril-Harz (Hydroxylzahl 450-480 mg KOH/g)
Org2: Maleinsäure-Methylvinylether-Copolymer (Säurezahl 220-280mg KOH/g)
Org3: Polyacrylsäure

Die äußeren Flächen der Aluminiumdosen wurden mit den in der Tabelle 1 aufgeführten Behandlungslösungen besprüht, anschließend mit entionisiertem Wasser (κ<1µScm⁻¹) gespült und bei 60 °C Objekttemperatur getrocknet.

| Tab.1 | | | | | |
|---|---|---|---|---|---|
| Formulierungen zur Oberflächenbehandlung von Aluminiumdosen | | | | | |
| Beispiel-Nr. | Polymer in g/l | | | Wachs in g/l | Schichtauflage¹ an Zr |
| | Org1 | Org2 | Org3 | | mg/m² |
| V1 | - | - | - | - | 17 |
| V2 | - | - | - | 7 | 18 |
| V2 | 6 | - | - | - | 17 |
| E1 | 6 | - | - | 7 | 20 |
| E2 | - | 6 | - | 7 | 18 |
| E3 | - | - | 6 | 7 | 21 |
| ¹ gemessen mit Röntgenfluoreszenzanalyse (RFA) | | | | | |

Die Eigenschaften der Konversionsbeschichtungen, die nach Vorbehandlungen mit sauren Zusammensetzungen gemäß der Tabelle 1 erhalten wurden, sind in Tabelle 2 hinsichtlich Gleitverhalten und Lackhaftung wiedergeben.

Das Gleitverhalten wurde bestimmt, in dem drei Dosen in Form eines Dreiecks gestapelt wurden, wobei die unteren beiden Dosen, die die Basis bilden, an einem Ende vertikal zur Längsrichtung der Dose angehoben werden. Beim einseitigen Anheben des Dosenstapels wird der Winkel zwischen Dosenachse und der Horizontalen als "Slip Angle" angegeben, bei dem die obere Dose beginnt abzugleiten. Dieser Test wurde fünfmal mit verschiedenen aber gleichartig vorbehandelten Dosen wiederholt und der Mittelwert der jeweils bestimmten "Slip Angle" gebildet.

Die Lackhaftung wurde nach erfolgter Außenlackierung der vorbehandelten Dosen mit einem handelsüblichen Dosenlack (Lackbasis: Acrylat-modifizierter Polyester, Fa. DSM, Uradil ® SZ250; Schichtdicke ca. 15 µm) und nach der Verjüngung bzw. Stauchung des offenen Dosenrands ("Necking") und 90° Bördelung des Dosenrands bestimmt. Die Bewertung erfolgte visuell im Umformbereich der Dose nach für jeweils fünf Dosen nach folgenden Kriterien:
1: keine sichtbaren Risse oder Lackabplatzungen
2: Risse und leichte Lackabplatzungen
3: starke Lackabplatzungen

| Tab. 2 | | |
|---|---|---|
| Gleitverhalten und Lackhaftung der gemäß Tabelle 1 vorbehandelten äußeren Dosenflächen | | |
| Beispiel-Nr. | Slip Angle | Lackhaftung |
| V1 | 35 | 3 |
| V2 | 35 | 3 |
| V2 | 39 | 2 |
| E1 | 22 | 1 |
| E2 | 25 | 1-2 |
| E3 | 30 | 1-2 |

Die Ergebnisse zeigen, dass mit erfindungsgemäßen Zusammensetzungen zur Vorbehandlung, insbesondere mit Zusammensetzungen enthaltend das Glycoluril-Harz, die niedrigsten Slip Angle und die beste Lackhaftung erzielt werden (E1-E3).

## Patentansprüche

1. Verfahren zur Oberflächenbehandlung eines aus Aluminiumblech tiefgezogenen einseitig offenen Dosenzylinders, bei dem zumindest die äußere Mantelfläche des Dosenzylinders mit einer sauren wässrigen Zusammensetzung in Kontakt gebracht wird, die
a) 0,01-1 g/l zumindest einer wasserlöslichen Verbindung der Elemente Zr, Ti, Si, Hf und/oder Ce, bezogen auf die Gesamtheit der vorgenannten Elemente,
b) 0,1-50g/l zumindest eines wasserlöslichen organischen Harzes, das zumindest Carboxyl-Gruppen oder Hydroxyl-Gruppen aufweist, wobei die Summe aus Säurezahl und/oder Hydroxylzahl des jeweiligen Harzes zumindest 50 mg KOH/g beträgt und
c) 0,1-10 g/l zumindest eines dispergierten Wachses enthält,

2. Verfahren nach Anspruch 1 , **dadurch gekennzeichnet, dass** die wasserlöslichen Verbindungen gemäß Komponente a) der sauren wässrigen Zusammensetzung ausgewählt sind aus Fluorokomplexen der Elemente Zr, Ti und/oder Si.

3. Verfahren nach einem oder beiden der vorherigen Ansprüche, **dadurch gekennzeichnet, dass** der Anteil an wasserlöslichen Verbindungen der Elemente Zr und/öder Ti zumindest 0,01 g/l, besonders bevorzugt zumindest 0,02 g/l bezogen auf die Gesamtheit der Elemente Zr und Ti beträgt.

4. Verfahren nach einem oder mehreren der vorherigen Ansprüche, **dadurch gekennzeichnet, dass** das wasserlösliche organische Harz gemäß Komponente b) der sauren wässrigen Zusammensetzung ausgewählt ist aus Polymeren öder Copolymeren auf Basis von Vinylethern, Vinylakoholen, (Meth)acrylsäure, Maleinsäure oder Fumarsäure, aus Hydroxylgruppen enthaltenden Polyestern sowie aus Kondensationsprodukten von Glycoluril oder Melamin mit Aldehyden.

5. Verfahren nach einem oder mehreren der vorherigen Ansprüche, **dadurch gekennzeichnet, dass** der Gehalt an wasserlöslichen organischen Harzen gemäß Komponente b) in der sauren wässrigen Zusammensetzung vorzugsweise im Bereich von 0,5-10 g/l liegt.

6. Verfahren nach einem oder mehreren der vorherigen Ansprüche, **dadurch gekennzeichnet, dass** der Wachs in der sauren wässrigen Zusammensetzung ausgewählt ist aus synthetischen Wachsen, vorzugsweise aus oxidierten Polyalkylenwachsen, besonders bevorzugt aus oxidierten Polyethylenwachsen.

7. Verfahren nach einem oder mehreren der vorherigen Ansprüche, **dadurch gekennzeichnet, dass** die saure wässrige Zusammensetzung zusätzlich Phosphat-Ionen, vorzugsweise in einer Menge von zumindest 0,1 g/l, aber vorzugsweise nicht mehr als 10 g/l an Phosphat-Ionen enthält.

8. Verfahren nach einem oder mehreren der vorherigen Ansprüche, **dadurch gekennzeichnet, dass** die saure wässrige Zusammensetzung einen pH-Wert von nicht kleiner als 2, vorzugsweise nicht kleiner als 3, und nicht größer als 6, vorzugsweise nicht größer als 5 aufweist.

9. Verfahren gemäß einem oder mehreren der vorherigen Ansprüche, **dadurch gekennzeichnet, dass** zumindest die äußere Mantelfläche des einseitig offenen Dosenzylinders nach dem In-Kontakt-bringen mit der sauren wässrigen Zusammensetzung und ggf. nach einem unmittelbar nachfolgenden Spülschritt mit einem Schutzlack versehen wird.

10. Verfahren gemäß Anspruch 9, **dadurch gekennzeichnet, dass** nach dem In-Kontakt-bringen des einseitig offenen Dosenzylinders mit der sauren wässrigen Zusammensetzung und vor dem Aufbringen des Schutzlackes auf die äußere Mantelfläche des Dosenzylinders keine weiteren nasschemischen Vorbehandlungsschritte erfolgen, die keine Spülschritte sind.

11. Verfahren gemäß einem oder mehreren der vorherigen Ansprüche, **dadurch gekennzeichnet, dass** der Dosenzylinder im einseitig offenen Randbereich nicht umgeformt ist, insbesondere weder zur Verjüngung des Durchmessers des Dosenzylinders im Randbereich eingezogen noch zum Bördel ausgeformt ist.

12. Herstellverfahren für Dosenzylinder, bei dem
(A) eine Ronde eines Aluminiumblechs zu einem einseitig offenen Dosenzylinder tiefgezogen wird;
(B) der einseitig offene Dosenzylinder in einem Verfahren gemäß Anspruch 9 oder 10 vorbehandelt und lackiert wird; und
(C) der vorbehandelte Und lackierte Dosenzylinder zur Verjüngung des Durchmessers des Dosenzylinders im einseitig offenen Randbereich eingezogen und/oder im einseitig offenen Randbereich zum Bördel ausgeformt wird.

13. Saure wässrige Zusammensetzung mit einem pH-Wert im Bereich von 2 bis 5 zur Oberflächenbehandlung metallischer Dosen enthaltend
a) 0,005-0,5 Gew.-% an Fluorokomplexen der Elemente Zr, Ti und/oder Si,
b) 0,1-5 Gew.% an oxidierten Polyalkylenwachsen,
c) 0,05-3 Gew.-% an wasserlöslichen Harzen ausgewählt aus Kondensationsprodukten von Glycoluril mit Aldehyden.

## Claims

1. A method for treating the surface of a deep-drawn can cylinder that is made of aluminium sheet and is open at one end, in which at least the outer lateral surface of the can cylinder is brought into contact with an acidic, aqueous composition containing:
a) from 0.01 to 1 g/l of at least one water-soluble compound of the elements Zr, Ti, Si, Hf and/or Ce, based on all of the aforementioned elements as a whole,
b) from 0.1 to 50 g/l of at least one water-soluble organic resin, which at least comprises carboxyl groups or hydroxyl groups, wherein the sum of the acid number and/or hydroxyl number of each resin is at least 50 mg KOH/g, and
c) from 0.1 to 10 g/l of at least one dispersed wax.

2. The method according to claim 1, **characterized in that** the water-soluble compounds according to component a) of the acidic aqueous composition are selected from fluor complexes of the elements Zr, Ti and/or Si.

3. The method according to one or both of the preceding claims, **characterized in that** the proportion of water-soluble compounds of the elements Zr and/or Ti is at least 0.01 g/l, particularly preferably at least 0.02 g/l based on all of the elements Zr and Ti as a whole.

4. The method according to one or more of the preceding claims, **characterized in that** the water-soluble organic resin according to component b) of the acidic aqueous composition is selected from polymers or copolymers based on vinyl ethers, vinyl alcohols, (meth)acrylic acid, maleic acid or fumaric acid, from polyesters containing hydroxyl groups and from condensation products of glycoluril or melamine with aldehydes.

5. The method according to one or more of the preceding claims, **characterized in that** the content of water-soluble organic resins according to component b) in the acidic aqueous composition is preferably in the range of from 0.5 to 10 g/l.

6. The method according to one or more of the preceding claims, **characterized in that** the wax in the acidic aqueous composition is selected from synthetic waxes, preferably from oxidized polyalkylene waxes, particularly preferably from oxidized polyethylene waxes.

7. The method according to one or more of the preceding claims, **characterized in that** the acidic aqueous composition also contains phosphate ions, preferably in an amount of at least 0.1 g/l, but preferably no more than 10 g/l phosphate ions.

8. The method according to one or more of the preceding claims, **characterized in that** the acidic aqueous composition has a pH of no less than 2, preferably no less than 3 and no more than 6, preferably no more than 5.

9. The method according to one or more of the preceding claims, **characterized in that** at least the outer lateral surface of the can cylinder than is open at one end is provided with a protective coating after being brought into contact with the acidic aqueous composition and optionally after a rinsing step that is carried out immediately thereafter.

10. The method according to claim 9, **characterized in that**, after bringing the can cylinder that is open at one end into contact with the acidic aqueous composition and before applying the protective coating to the outer lateral surface of the can cylinder, no additional wet-chemical pre-treatment steps that are not rinsing steps are carried out.

11. The method according to one or more of the preceding claims, **characterized in that** the can cylinder is not worked in the edge region that is open at one end, in particular is neither swaged at the edge region in order to taper the diameter of the can cylinder, nor shaped to form a rim.

12. A production method for a can cylinder, in which
(A) a circular blank of aluminium sheet is deep-drawn to form a can cylinder open at one end,
(B) the can cylinder open at one end is pre-treated and coated in a method according to claim 9 or 10,
(C) the pre-treated and coated can cylinder is swaged in the edge region open at one end in order to taper the diameter of the can cylinder and/or is shaped in the edge region open at one end to form a rim.

13. Acidic aqueous composition having a pH in the range of from 2 to 5 for treating the surface of metal cans, containing
a) from 0.005 to 0.5 wt.% fluor complexes of the elements Zr, Ti and/or Si,
b) from 0.1 to 5 wt.% oxidized polyalkylene waxes, and
c) from 0.05 to 3 wt.% water-soluble resins selected from condensation products of glycoluril with aldehydes.

## Revendications

1. Procédé de traitement de surface d'un cylindre de boîte en tôle d'aluminium emboutie ouverte d'un seul côté, dans lequel au moins la surface d'enveloppe extérieure du cylindre de boîte est mise en contact avec une composition aqueuse acide qui contient
a) de 0,01 à 1 g/l d'au moins un composé hydrosoluble des éléments Zr, Ti, Si, Hf et/ou Ce, sur la base de la totalité des éléments susmentionnés,
b) 0,1 à 50 g/l d'au moins une résine organique hydrosoluble qui comporte des groupes carboxyle ou des groupes hydroxyle, la somme de l'indice d'acide et/ou indice d'hydroxyle de la résine respective étant d'au moins 50 mg de KOH/g et
c) 0,1 à 10 g/l d'au moins une cire dispersée.

2. Procédé selon la revendication 1, **caractérisé en ce que** les composés hydrosolubles selon le composant a) de la composition aqueuse acide sont choisis parmi les complexes fluorés des éléments Zr, Ti et/ou Si.

3. Procédé selon l'une des revendications précédentes ou les deux, **caractérisé en ce que** la teneur en composés hydrosolubles des éléments Zr et/ou Ti est d'au moins 0,01 g/l, de manière particulièrement préférée d'au moins 0,02 g/l sur la base de la totalité des éléments Zr et Ti.

4. Procédé selon l'une ou plusieurs des revendications précédentes, **caractérisé en ce que** la résine organique hydrosoluble b) de la composition aqueuse acide est choisie parmi les polymères ou copolymères à base d'éthers vinyliques, d'alcools vinyliques, d'acide (méth)acrylique, d'acide maléique ou d'acide fumarique, de polyesters contenant des groupes hydroxyle ainsi que de produits de condensation de la mélamine ou du glycolurile avec des aldéhydes.

5. Procédé selon l'une ou plusieurs des revendications précédentes, **caractérisé en ce que** la teneur en résines organiques hydrosolubles selon le composant b) dans la composition aqueuse acide est de préférence dans la gamme de 0,5 à 10 g/l.

6. Procédé selon l'une ou plusieurs des revendications précédentes, **caractérisé en ce que** la cire dans la composition aqueuse acide est choisie parmi les cires synthétiques, de préférence les cires de polyalkylène oxydées, de façon particulièrement préférée parmi les cires de polyéthylène oxydées.

7. Procédé selon l'une ou plusieurs des revendications précédentes, **caractérisé en ce que** la composition aqueuse acide contient en outre des ions phosphate, de préférence dans une quantité d'au moins 0,1 g/l, mais de préférence de pas plus de 10 g/l d'ions phosphates.

8. Procédé selon l'une ou plusieurs des revendications précédentes, **caractérisé en ce que** la composition aqueuse acide a une valeur de pH non inférieur à 2, de préférence non inférieure à 3 et non supérieure à 6, de préférence non supérieure à 5.

9. Procédé selon l'une ou plusieurs des revendications précédentes, **caractérisé en ce qu'**au moins la surface d'enveloppe extérieure du cylindre de boîte ouvert d'un côté est pourvue d'une laque protectrice après la mise en contact avec la composition aqueuse acide et éventuellement après une étape de rinçage immédiatement suivante.

10. Procédé selon la revendication 9, **caractérisé en ce que**, après la mise contact du cylindre de boîte ouvert d'un côté avec la composition aqueuse acide, et avant l'application de la laque protectrice sur la surface d'enveloppe extérieure du cylindre de boîte, aucune autre étapes de prétraitement chimique par voie humide, qui n'est pas une étape de rinçage, n'est effectuée.

11. Procédé selon l'une ou plusieurs des revendications précédentes, **caractérisé en ce que** le cylindre de boîte n'est pas transformé dans la zone de bord ouvert d'un côté, en particulier n'est ni étiré pour rétrécir le diamètre du cylindre de boîte dans la zone de bord ni déformé pour réaliser le rebord.

12. Procédé de fabrication de cylindre de boîte, dans lequel
(A) un rond de tôle d'aluminium est embouti profond pour former un cylindre de boîte ouvert d'un côté ;
(B) le cylindre de boîte est prétraité et laqué dans un procédé selon les revendications 9 ou 10 ; et
(C) le cylindre de boîte prétraité et laqué est étiré pour rétrécir le diamètre du cylindre de boîte dans la zone de bord ouverte d'un côté et/ou déformé dans la zone de bord ouverte d'un côté pour former le rebord.

13. Composition aqueuse acide ayant un pH compris dans la gamme de 2 à 5 pour le traitement de surface de boîtes métalliques, contenant
a) de 0,005 à 0,5% en poids de complexes fluorés des éléments Zr, Ti et/ou Si,
b) de 0,1 à 5% en poids de cires de polyalkylène oxydées,
c) de 0,05 à 3% en poids de résines hydrosolubles choisies parmi les produits de condensation du glycolurile avec des aldéhydes.
